# EUROPÄISCHE PATENTSCHRIFT

(11) **EP 0 693 117 B1**
(45) Veröffentlichungstag und Bekanntmachung des Hinweises auf die Patenterteilung: **27.05.1998**
(21) Anmeldenummer: 94912550.4
(22) Anmeldetag: 29.03.1994
(51) Int. Cl.: C11D 3/37

(54) **VERWENDUNG VON CARBOXYLGRUPPEN ENTHALTENDEN UMSETZUNGSPRODUKTEN VON PROTEINEN ODER PROTEINHYDROLYSATEN IN WASCH- UND REINIGUNGSMITTELN**
USE OF CARBOXYL-GROUP-CONTAINING REACTION PRODUCTS OF PROTEINS OR HYDROLYSED PROTEINS IN WASHING AND CLEANING AGENTS
UTILISATION DE PRODUITS DE REACTION DE PROTEINES OU D'HYDROLYSATS DE PROTEINES CONTENANT DES GROUPES CARBOXYLE DANS DES AGENTS DE LAVAGE ET DETERGENTS

(30) Priorität: 10.04.1993 DE 4311854
(43) Veröffentlichungstag der Anmeldung: 24.01.1996
(73) Patentinhaber: BASF Aktiengesellschaft, 67063 Ludwigshafen (DE)
(72) Erfinder: KRONER, Matthias, D-67304 Eisenberg (DE); SCHORNICK, Gunnar, D-67271 Neuleiningen (DE); BAUR, Richard, D-67112 Mutterstadt (DE); KUD, Alexander, D-55234 Eppelsheim (DE); SCHWENDEMANN, Volker, D-67434 Neustadt (DE)
(86) Internationale Anmeldenummer: EP9400982
(87) Internationale Veröffentlichungsnummer: WO9424254

(56) Entgegenhaltungen:
- EP-A- 0 457 205
- DE-A- 1 470 429
- DE-A- 4 221 875
- FR-A- 2 114 446
- DATABASE WPI Section Ch, Week 8113, Derwent Publications Ltd., London, GB; Class D25, AN 22497D & JP,A,56 012 351 (TOKYO FINE CHEM KK) 6. Februar 1981 in der Anmeldung erwähnt
- DATABASE WPI Section Ch, Week 8113, Derwent Publications Ltd., London, GB; Class D25, AN 22497D

## Beschreibung

Die Erfindung betrifft die Verwendung von Carboxylgruppen enthaltenden Umsetzungsprodukten von Proteinen oder Proteinhydrolysaten, die höchstens bis zu Dipeptiden hydrolysiert sind, als Zusatz in Wasch- und Reinigungsmitteln.

Aus Z. Chem. Band 25, 18-19 (1985) ist die Umsetzung von Aminosäuren oder Peptiden mit Maleinsäureanhydrid in Essigsäure bekannt.

Aus der JP-A-56/012 351 sind Umsetzungsprodukte aus Aminosäuren und Maleinsäureanhydrid oder Bernsteinsäureanhydrid bekannt, die in organischen Lösemitteln hergestellt werden. Die Umsetzungsprodukte werden beispielsweise in Shampoos oder Reinigern verwendet.

Aus der EP-A 0 455 468 sind Waschmittelformulierungen bekannt, die chemisch modifizierte pflanzliche Proteine als Vergrauungsinhibitor enthalten. Die Proteine werden vorzugsweise durch Umsetzung mit Phthalsäureanhydrid in wäßrigem Medium bei einem pH-Wert von mindestens 8 modifiziert. Der Grad der Modifizierung der Proteine ist jedoch relativ gering, so daß die Umsetzungsprodukte praktisch keine dispergierende Wirkung aufweisen und auch beim Einsatz in Waschmitteln die Primärwaschwirkung der Waschmittel nicht erhöhen.

In der DE-A-4 033 209 wird die Umsetzung von Proteinhydrolysaten eines Molgewichts von 200 bis 20 000 mit Ethercarbonsäurechloriden in wäßrigem Medium beschrieben. Die Umsetzungsprodukte werden als Tenside in Wasch- und Reinigungsmitteln verwendet.

Aus der EP-A-0457205 ist die Verwendung von wasserlöslichen oder wasserdispergierbaren gepfropften Proteinen als Zusatz zu Wasch- und Reinigungsmitteln in Mengen von 0,1 bis 20 Gew.-%, bezogen auf die jeweiligen Formulierungen, bekannt. Die gepfropften Proteine werden durch radikalisch initiierte Copolymerisation von monoethylenisch ungesättigten Monomeren in Gegenwart von Proteinen hergestellt.

Der vorliegenden Erfindung liegt die Aufgabe zugrunde, dispergierend wirkende Zusätze für den Einsatz in phosphatreduzierten und phosphatfreien Wasch- und Reinigungsmitteln zur Verfügung zu stellen.

Die Aufgabe wird erfindungsgemäß gelöst, durch Verwendung von Carboxylgruppen enthaltenden Umsetzungsprodukten, die durch Reaktion von
a) Maleinsäureanhydrid, Maleinsäure und/oder Fumarsäure und
b) natürlichen Proteinen und/oder deren Hydrolysaten, die nicht weiter als bis zu Dipeptiden hydrolysiert sind,
bei Temperaturen von 120 bis 300°C unter Druck in Abwesenheit Radikale bildender Initiatoren, eines wäßrigen Mediums und eines organischen Lösemittels zu Umsetzungsprodukten mit einer Säurezahl von mindestens 1,5 mmol NaOH/g Umsetzungsprodukt erhältlich sind, als Zusatz zu phosphatreduzierten und phosphatfreien Wasch- und Reinigungsmitteln.

Zur Herstellung der Umsetzungsprodukte verwendet man als Komponente a) Maleinsäureanhydrid, Maleinsäure, Fumarsäure oder Mischungen der genannten Verbindungen. Vorzugsweise setzt man Maleinsäureanhydrid ein.

Als Verbindungen der Komponente b) kommen Proteine oder Proteinhydrolysate in Betracht, die nicht weiter als bis zu Dipeptiden hydrolysiert sind. Als Proteine können alle natürlichen Proteine eingesetzt werden. Die Proteine können pflanzlichen oder tierischen Ursprungs sein. Die Proteine können in gereinigter Form oder ungereinigt zur Herstellung der Umsetzungsprodukte eingesetzt werden. Beispiele für ein gereinigtes Protein ist Sojaproteinisolat, während Molkenprotein ein Beispiel für ein ungereinigtes Protein ist. Beispiele für tierische Proteine sind Casein, Molke, Gelatine und Knochenleim. Beispiele für pflanzliche Proteine sind die Proteine aus Kartoffeln, Zuckerrüben, Markerbsen, Soja, Weizen und Mais.

Die Proteinhydrolysate werden durch Hydrolyse der Proteine unter sauren, neutralen, basischen oder fermentativen Bedingungen hergestellt. Die Hydrolyse der Proteine kann unterschiedlich weit durchgeführt werden, jedoch nicht weiter als bis zu Dipeptiden. Die Hydrolyseprodukte können noch Anteile an niedrigmolekularen Peptiden enthalten. Als Komponente b) kann man auch Mischungen aus Proteinen und Proteinhydrolysaten einsetzen. Beispiele für sauer, neutral oder basisch hydrolysierte Proteine sind Knochenleim, Sojahydrolysate und Weizenhydrolysate. Die Proteine können jedoch auch reduktiv oder oxidativ behandelt werden, um sie in eine besser in Wasser lösliche Form zu überführen. Beispielsweise können Weizengluten oder Sojaproteine durch Alkalisulfit, Alkalithiosulfat, Mercaptoethanol, Thioglykolsäure, Thiomilchsäure oder Alkalisulfid reduktiv vorbehandelt werden. Sie können auch mit Oxidationsmitteln, z.B. mit Wasserstoffperoxid, Peressigsäure, Peroxiden, Natrium- oder Kaliumperoxodisulfat, Sauerstoff oder Salpetersäure behandelt werden.

Die natürlichen Proteine können herkunftsbedingt auch andere Bestandteile wie Kohlenhydrate, Faserbestandteile, Cellulose und Hemicellulose, Öle oder Fette enthalten. Beispielsweise enthalten Molkeproteine neben geringen Mengen an Fett und Öl der Milch größere Mengen Laktose und andere Kohlenhydrate. Sojamilch kann neben den Sojaproteinen noch Öl- und Fettanteile aus der Sojapflanze aufweisen. Auch Celluloseanteile können im Sojaprotein enthalten sein. Die Proteine können im Molekulargewicht so weit erniedrigt bzw. hydrolysiert werden, daß neben höhermolekularen Proteinhydrolysaten auch Di- und Tripeptide vorliegen. Beispiele für Dipeptide sind:

Beispiele für Tripeptide sind:

Die oben verwendeten Abkürzungen bedeuten:

Beispiele für synthetische Proteine sind Polyasparaginsäuren, die beispielsweise durch Polykondensation von L- oder DL-Asparaginsäure oder durch thermische Polykondensation von sauren Ammoniumsalzen der Fumarsäure, Maleinsäure oder Äpfelsäure erhältlich sind. Polykondensate der Glutaminsäure, die durch Polymerisieren von N-Carbonsäureanhydriden der Glutaminsäure und ihrer Ester herstellbar sind. Als Komponente b) eignen sich alle synthetischen Peptide, die durch Polymerisation von N-Carbonsäureanhydriden nach Art einer anionischen Polymerisation erhältlich sind. Als Komponente b) eignen sich außerdem solche synthetischen Peptide, die durch Mischpolymerisation von verschiedenen N-Carbonsäureanhydriden unterschiedlicher Aminosäuren erhältlich sind.

Als Komponente b) verwendet man vorzugsweise Proteine aus Soja, Weizen, Kartoffeln, Molke, Casein und Gelatine.

Durch die Umsetzung der Komponenten a) mit b) wird die Säurezahl der Proteine erhöht. Die Säurezahl ist die erforderliche Menge an Natronlauge, die zur Neutralisation von 1 g des Umsetzungsproduktes benötigt wird. Sie wird beispielsweise durch Titration mit Hilfe von 0,1 N-Natronlauge ermittelt. Die Säurezahlen der Proteine betragen zwischen 0 und 1, während die Säurezahlen der Umsetzungsprodukte mindestens 1,5 mmol Natronlauge/g Umsetzungsprodukt betragen. Die Säurezahlen der hydrolysierten Proteine können bis zu 1,3 mmol Natronlauge/g betragen. Sie werden durch die Umsetzung der Proteinhydrolysate mit den Verbindungen der Komponente a) weiter erhöht. Die Säurezahlen der Umsetzungsprodukte betragen vorzugsweise 1,8 - 10 mmol Natronlauge/g Umsetzungsprodukt.

Die Verbindungen der Komponenten a) und b) werden bei Temperaturen in dem Bereich von 90 - 300 umgesetzt. Die Umsetzung wird insbesondere bei Temperaturen von 120 bis 300°C, vorzugsweise 150 bis 270°C unter Druck, z.B. bis zu 30 bar, durchgeführt. Die Verbindungen der Komponente a) können dabei als Lösemittel für die Proteine oder Proteinhydrolysate verwendet werden. Die Umsetzung der Komponenten a) und b) wird vorzugsweise in Abwesenheit von Wasser durchgefürht. Besonders bevorzugt ist eine Arbeitsweise, bei der man die Umsetzung in geschmolzenem Maleinsäureanhydrid durchführt. Die Komponenten a) und b) können in jedem beliebigen Gewichtsverhältnis miteinander umgesetzt werden, z.B. im Gewichtsverhältnis 99:1 bis 1:99. Vorzugsweise setzt man die Komponenten a) im Überschuß ein, z.B. beträgt ihr Anteil in der Reaktionsmischung 55 - 90 Gew.-%. Die überschüssigen Komponenten a) können nach Beendigung der Umsetzung leicht aus dem Reaktionsgemisch entfernt werden. Wenn beispielsweise Maleinsäureanhydrid als Komponente a) eingesetzt wurde, kann man es leicht durch Sublimieren, Destillieren oder Extrahieren mit Lösemitteln, wie Aceton oder Essigsäureethylester aus der Reaktionsmischung entfernen.

Die Umsetzungsprodukte aus den Komponenten a) und b) haben K-Werte (bestimmt nach Fikentscher in 1 %iger wäßriger Lösung am Natriumsalz bei pH 7 und 25°C) von 10 bis 100.

Die Umsetzungsprodukte können in Form der freien Säuren oder in Form der Salze mit Alkalimetall-, Erdalkalimetall- und Ammoniumbasen eingesetzt werden. Zur Herstellung der Salze fügt man üblicherweise zu einer wäßrigen Lösung der Umsetzungsprodukte bzw. zu einer Aufschlämmung der Umsetzungsprodukte in Wasser eine Base oder eine Mischung mehrerer Basen zu.Geeignet sind beispielsweise Natronlauge, Kalilauge, Soda, Pottasche, Natriumhydrogencarbonat, Kaliumhydrogencarbonat, Kalziumhydroxyd, Kalziumoxid, Bariumhydroxyd, Magnesiumhydroxyd oder Magnesiumoxid sowie Ammoniak und Amine wie Methylamin, Ethylamin, n-Propylamin, Isopropylamin, n-Butylamin, Isobutylamin, Ethanolamin, Diethanolamin, Triethanolamin, Morpholin und Cyclohexylamin.

Die Umsetzungsprodukte aus den Komponenten a) und b) sind biologisch abbaubar nach OECD Guidelines for Testing of Chemicals, Paris 1981, 302 B (modifizierter Zahn-Wellens-Test). Sie sind auch abbaubar gemäß der Abnahme des gelösten Sauerstoffs im geschlossenen Flaschentest sowie gemäß dem modifizierten SCAS-Test, vgl. R. Wagner, Methoden zur Prüfung der biochemischen Abbaubarkeit chemischer Substanzen, Verlag Chemie, Weinheim 1988, Seite 62.

Die oben beschriebenen Umsetzungsprodukte bzw. ihre Alkali-, Ammonium- und Erdalkalimetallsalze werden als Zusatz zu phosphatreduzierten oder phosphatfreien Wasch- und Reinigungsmitteln verwendet. In den meisten Fällen beträgt die angewendete Menge an Umsetzungsprodukten 0,1 - 30 Gew.-%, bezogen auf die Wasch- und Reinigungsmittel. Unter phosphatreduzierten Waschmitteln sollen solche Formulierungen verstanden werden, die nicht mehr als 25 Gew.-% Phosphat, berechnet als Natriumtriphosphat enthalten. Phosphatfreie Waschmittel enthalten größtenteils Natriumaluminium-silikat (Zeolith A). Die Umsetzungsprodukte aus den Komponenten a) und b) bzw. deren Salze werden vorzugsweise in Mengen von 1 bis 20 Gew.-%, bezogen auf die Wasch- oder Reinigungsmittelformulierung, eingesetzt. Unter Reinigungsmittelformulierungen sollen sämtliche Reiniger für harte Oberflächen verstanden werden, z.B. Geschirreiniger, Reiniger für die industrielle Flaschenwäsche, Reiniger für Molkereibetriebe und Fußbodenreinigungsmittel.

Die Umsetzungsprodukte werden vorzugsweise in Textilwaschmitteln eingesetzt. Sie besitzen in der Waschmittelflotte ein gutes Dispergiervermögen für Partikelschmutz, insbesondere für Tonmineralien (Clay). Diese Eigenschaft ist deshalb wichtig, weil lehmartige Verschmutzungen von Textilgut weit verbreitet sind. Die Umsetzungsprodukte wirken außerdem als Builder für Waschmittel und bewirken während des Waschvorgangs eine Reduktion der Inkrustierung und der Vergrauung auf dem gewaschenen Textilgut. Sie sind somit auch als Inkrustations- und Vergrauungsinhibitoren geeignet.

Die Zusammensetzung der Wasch- und Reinigungsformulierungen kann sehr unterschiedlich sein. Wasch- und Reinigungsmittel enthalten üblicherweise 2 bis 50 Gew.-% Tenside und gegebenenfalls Builder. Diese Angaben gelten sowohl für flüssige als auch für pulverförmige Wasch- und Reinigungsmittel. Beispiele für die Zusammensetzung von Waschmittelformulierungen, die in Europa, in den USA und in Japan gebräuchlich sind, findet man beispielsweise in Chemical and Engn. News, Band 67, 35 (1989) tabellarisch zusammengestellt. Weitere Angaben über die Zusammensetzung von Wasch- und Reinigungsmitteln können der WO-A-90/13581 sowie Ullmanns Encyklopädie der technischen Chemie, Verlag Chemie, Weinhein 1983, 4. Auflage, Seiten 63-160 entnommen werden. Außerdem sind solche Waschmittelformulierungen von Interesse, die bis zu 60 Gew.-% eines Alkalisilikats und bis zu 10 Gew.-% eines erfindungsgemäßen Polykondensats enthalten. Als Alkalisilikate kommen beispielsweise die amorphen Natriumdisilikate in Betracht, die in der EP-A-0 444 415 beschrieben werden, sowie kristalline Schichtsilikate, die gemäß der EP-A-0 337 219 in Waschmittelformulierungen als Builder enthalten sind und gemäß der EP-B-0 164 514 zur Enthärtung von Wasser verwendet werden, und Natriumsilikate, die durch Entwässern von Natriumsilikatlösungen und Trocknen bis zu Wassergehalten von 15 bis 23, vorzugsweise 18 bis 20 Gew.-% erhältlich sind. Natriumaluminium-silikate (Zeolith A) können in Mengen bis zu 50 % in Waschmitteln enthalten sein.

Die Waschmittel können gegebenenfalls noch ein Bleichmittel enthalten, z.B. Natriumperborat, das im Fall seines Einsatzes in Mengen bis zu 30 Gew.-% in der Waschmittelformulierung enthalten sein kann. Die Wasch- und Reinigungsmittel können gegebenenfalls weitere übliche Zusätze enthalten, z.B. Komplexbildner, Citrate, Trübungsmittel, optische Aufheller, Enzyme, Parfümöle, Farbübertragungsinhibitoren, Vergrauungsinhibitoren und/oder Bleichaktivatoren.

Die Umsetzungsprodukte sind außerdem als Wasserbehandlungsmittel geeignet. Sie werden dabei üblicherweise in Mengen von 1 bis 1000 ppm dem Wasser in Kühlkreisläufen, Verdampfern oder Meerwasserentsalzungsanlagen zugesetzt. Sie wirken außerdem als Belagsverhinderer bei der Eindampfung von Zuckersaft. Sie werden dem Zuckerdünnsaft in Mengen von 0,1 bis 1000 ppm zugesetzt.

Die K-Werte der neutralisierten Umsetzungsprodukte wurden nach H. Fikentscher, Cellulose-Chemie, Band 13, 58 bis 64 und 71 bis 74 (1932) in wäßriger Lösung bei einer Temperatur von 25°C und einer Konzentration von 1 Gew.-% bei pH 7 am Natriumsalz der Polymeren bestimmt.

### Beispiele

### Allgemeine Herstellvorschrift für die Umsetzungsprodukte

In einem 500 ml fassenden druckdicht verschließbaren Reaktor, der mit einem Rührer ausgestattet ist, werden die in Tabelle 1 angegebenen Mengen an Maleinsäureanhydrid und Protein eingefüllt und unter Feuchtigkeitsausschluß für 4 h auf eine Temperatur von 140°C unter Druck erhitzt. Man erhält dann eine Lösung bzw. eine Aufschlämmung des Umsetzungsproduktes in geschmolzenem Maleinsäureanhydrid. Um die Reaktionsmischung zu reinigen, fügt man nach dem Erkalten des Reaktionsgemisches 1 l wasserfreies Aceton zu, rührt die Mischung 3 h und filtriert. Der Filterrückstand wird anschließend 4 h in einem Extrahierapparat mit Aceton extrahiert und danach im Vakuum getrocknet. Man erhält dabei die in der Tabelle 1 angegebenen Umsetzungsprodukte, die mit Hilfe des K-Wertes und der Säurezahl charakterisiert sind.

Für die anwendungstechnischen Prüfungen wurden die Umsetzungsprodukte 1 bis 10 in die Natriumsalze überführt, in dem man 10 g der pulvrigen Produkte in 100 ml Wasser aufrührte und durch Zugabe von 10 %iger wäßriger Natronlauge solange neutralisierte, bis keine Natronlauge mehr verbraucht wurde und eine wäßrige Lösung oder Aufschlämmung der Umsetzungsprodukte mit einem pH-Wert zwischen 7 und 8 entstanden war.

### Anwendungstechnische Beispiele

Die Clay-Dispergierung wurde nach dem im folgenden beschriebenen Clay-Dispergiertest (CD-Test) beurteilt.

### CD-Test

Als Modell für partikulären Schmutz wird feingemahlener China-Clay SPS 151 benutzt. 1 g Clay wird unter Zusatz von 1 ml einer 0,1 %igen Natriumsalzlösung des Polyelektrolyten in 98 ml Wasser 10 Minuten in einem Standzylinder (100 ml) intensiv dispergiert. Sofort nach dem Rühren nimmt man aus der Mitte des Standzylinders eine Probe von 2,5 ml und bestimmt nach dem Verdünnen auf 25 ml die Trübung der Dispersion mit einem Turbidimeter. Nach 30- bzw. 60-minütiger Standzeit der Dispersion werden erneut Proben genommen und wie oben die Trübung bestimmt. Die Trübung der Dispersion wird in NTU (nephelometric turbidity units) angegeben. Je weniger sich die Dispersion während der Lagerung absetzt, desto höher sind die gemessenen Trübungswerte und um so stabiler ist die Dispersion. Als zweite physikalische Meßgröße wird die Dispersionskonstante bestimmt, die das zeitliche Verhalten des Sedimentationsprozesses beschreibt. Da der Sedimentationsprozeß annähernd durch ein monoexpotentielles Zeitgesetzt beschrieben werden kann, gibt τ die Zeit an, in der die Trübung auf 1/e-tel des Ausgangs zustandes zum Zeitpunkt t=O abfällt.

Je höher ein Wert für τ ist, um so langsamer setzt sich die Dispersion ab.

### Test auf Primärwaschvermögen

Speziell wurde das Tonablösevermögen (TAV-Test) von Textilgewebe an Hand von Waschversuchen untersucht. Der im Folgenden beschriebene TAV-Test zeigt das prinzipielle Tonablösevermögen eines Additivs in Gegenwart eines Tensids, jedoch unter Ausschluß anderer, üblicher Waschmittelingredentien und ist demzufolge unabhängig von der gewählten Waschmittelformulierung. Tonmineralien sind gefärbt und geben bei einer Ablagerung auf dem Gewebe diesem einen Farbschleier. Um die Primärwaschwirkung von Ton auf dem Gewebe zu erfassen, wurde Baumwoll/Polyestergewebe mit einer Tonmischung bestehend aus je 33,3 % aus den Sorten 178/R (ockerfarben), 262 (braun) und 84/rf (rotbraun) der Fa. Carl Jäger, Hilgert, gleichmäßig beschichtet. Die Tonsorten sind unterschiedlich "fett"; d.h. sie unterscheiden sich im Gehalt an Aluminium-, Eisen- und Manganoxid. Die Tonmischung wurde in Form einer 20 %igen Suspension in vollentsalztem Wasser unter kräftigem Umpumpen der Suspension homogen auf das Gewebe gebracht. Dies wurde mit einem Jigger der Fa. Küsters, Krefeld, bei 10 Meter/Minute unter Verwendung von Körperware aus 33 % Baumwolle und 67 % Polyester (BW/ PES-Gewebe) der Fa. Winkler, Waldshut, durchgeführt. Nach 3 Durchläufen wurde anschließend mit 600 1 vollständig entsalztem Wasser ein Mal gespült. Danach wurde das nasse Gewebe in einem Spannrahmen bei 50°C und 2 Meter/Minute Trockengeschwindigkeit getrocknet. Das auf diese Weise hergestellte Tongewebe enthält 1,76 % Ton, bestimmt durch Veraschung bei 700°C, 2,5 h.

Das so erhaltene Gewebe wird via Farbstärke vorgemessen und in Klassen eingeteilt. Als Farbstärkebereich für eine Klasse werden 10 Einheiten willkürlich vorgegeben. Der Farbstärkebereich aller Klassen liegt bei dem verwendeten Mischgewebe zwischen 260 und 340 Farbstärkeeinheiten. Eine Waschserie, bestehend aus 6 Waschversuchen, wird mit angeschmutztem Gewebe aus nur einer Klasse durchgeführt.

Die Waschversuche (TAV-Test) wurden unter folgenden Bedingungen durchgeführt:

| | |
|---|---|
| Waschgerät | Launder-o-meter |
| Anzahl der Waschzyklen | 1 |
| Anzahl der Spülzyklen | 1 |
| Anzahl der Waschversuche | 6 |
| Waschtemperatur | 20 - 24°C |
| Waschdauer | 15 min |
| Flottenmenge | 500 g VE¹⁾-Wasser + 80 ppm ethoxilierter Oxoalkohol (C₁₃/C₁₅-Oxoalkohol + 8 EO) |
| Wasserhärte (Ca²⁺ + Mg²⁺) | 1 mmol/l |
| Molverhältnis ca²⁺: Mg²⁺:HCO₃ | 3:1:6 |
| pH | 10 + 0,1 |
| Testkonzentration des Polymer | 80 ppm |
| Schmutzgewebe | 5 g Tongewebe (∼ 30,5 cm x 8 cm) |
| Weißgewebe bzw. sauberes Gewebe | 5 g PES/BW-Gewebe |
| | (∼ 30 cm x 8 cm) |

| | |
|---|---|
| ¹⁾ VE = vollständig entsalztes | |

Nach dem Spülen mit 500 g Wasser (Härte 1 mmol/l Ca²⁺ und Mg²⁺), 20°C, 1 min im Launder-o-meter werden die Gewebe geschleudert und anschließend zum Trocknen einzeln aufgehängt. Vermessen wird das Gewebe mit einem Elrepho 2000 der Fa. Data Color, Heidenheim, und zwar 6 Meßpunkte pro Gewebestück. Der für die Auswertung verwendete Wellenlängenbereich beträgt 400 - 700 nm. Gemessen wird der Reflexionsgrad als Funktion der Wellenlänge. Als Referenz dient Bariumsulfat. Aus den Remissionswerten wird nach W. Baumann, R. Broßmann, B.T. Gröbel, N. Kleinemeier, M. Kraver, A.t. Leaver und H.-P. Oesch; Melliand Textilberichte Band 67, 562 ff. (1986), die Farbstärke mit Wichtung der Augenreizfunktion berechnet. Die Wichtungsfaktoren für die Augenreizfunktion ($\overline{\text{X}}$₁₀(λ) + $\overline{\text{Y}}$₁₀(λ) + $\overline{\text{Z}}$₁₀(λ)) sind der nachfolgenden Tabelle zu entnehmen:

| λ (nm) | Wichtungsfaktoren ($\overline{\text{X}}$₁₀(λ) + $\overline{\text{Y}}$₁₀(λ) + $\overline{\text{Z}}$₁₀(λ)) |
|---|---|
| 400 | 0,1071 |
| 420 | 1,1984 |
| 440 | 2,4131 |
| 460 | 2,1759 |
| 480 | 1,1062 |
| 500 | 0,6831 |
| 520 | 0,9402 |
| 540 | 1,3525 |
| 560 | 1,7025 |
| 580 | 1,8831 |
| 600 | 1,7823 |
| 620 | 1,2544 |
| 640 | 0,6114 |
| 660 | 0,2129 |
| 680 | 0,0568 |
| 700 | 0,0133 |

Die Wichtung mit der Augenreizfunktion des Menschen soll schon leichte Vergilbungen des Gewebes stärker gewichten. Die genaue Herleitung der mathematischen Auswertung wurde von A. Kud in Tenside, Surfactants, Detergents, Band 28, 497 ff (1991), beschrieben.

Die Primärwaschwirkung in % wird nach der folgenden Gleichung berechnet:${\text{P = (f}}_{\text{s,b}} {\text{- f}}_{\text{s,a}} {\text{)/(f}}_{\text{s,b}} {\text{- f}}_{\text{s,o}} \text{) · 100}$
- f_{s,b} =: Farbstärke des angeschmutzten Gewebes (Tongewebe) vor dem Waschen
- f_{s,a} =: Farbstärke des angeschmutzten Gewebes nach dem Waschen
- f_{s,o} =: Farbstärke des sauberen Gewebes vor der Anschmutzung (Schmutzgewebe vor der Anschmutzung).

Die Verwendung der Farbstärke zur Berechnung der Primärwaschwirkung hat im Vergleich zur Remission bei einer Wellenlänge oder dem in der Literatur verwendeten K/S-Werten (K = Absorptionskoeffizient und S = Streukoeffizient) bei einer Wellenlänge den Vorteil, daß der sichtbare Bereich des Spektrums erfaßt wird und Schmutzpartikel aller Farben berücksichtigt werden.

Die erfindungsgemäß zu verwendenden Polymere wurden nach dem oben beschriebenen TAV-Test geprüft, vgl. Beispiele 10 bis 18. Die dabei erhaltenen Ergebnisse sind zusammen mit den Ergebnissen der im folgenden beschriebenen Vergleichsbeispiele 3 und 4 in Tabelle 3 angegeben. Wie daraus ersichtlich ist, tritt durch Zugabe der erfindungsgemäß zu verwendenden Polymeren zu der wäßrigen Lösung des nichtionischen Tensids eine Erhöhung der Primärwaschwirkung auf.

### Vergleichsbeispiel 3

Anstelle der in den Beispielen 10 bis 18 eingesetzten Umsetzungsprodukte verwendete man dieselbe Menge, d.h. 80 ppm, Citronensäure in Form des Mono-natriumsalzes.

### Vergleichsbeispiel 4

Beispiel 10 wurde mit der einzigen Ausnahme wiederholt, daß man den Test in Abwesenheit des Umsetzungsprodukts 1 durchführte, d.h. die Wirkung einer Tensidlösung prüfte, die 80 ppm des in den Beispielen 10 bis 18 verwendeten Tensids enthielt.

**Tabelle 3**

| Beispiel Nr. | Umsetzungsprodukt Nr. | Wirkung [%] bei Test auf |
|---|---|---|
| | | Ton-Ablöse-Vermögen |
| 10 | 1 | 62,0 |
| 11 | 2 | 62,7 |
| 12 | 3 | 64,5 |
| 13 | 4 | 61,1 |
| 14 | 5 | 65,0 |
| 15 | 6 | 60,0 |
| 16 | 7 | 59,2 |
| 17 | 8 | 56,4 |
| 18 | 10 | 58,1 |
| Vergleichsbeispiel | | |
| 3 | - | 55,3 |
| 4 | - | 55,3 |

## Patentansprüche

1. Verwendung von Carboxylgruppen enthaltenden Umsetzungsprodukten, die durch Reaktion von
(a) Maleinsäureanhydrid, Maleinsäure und/oder Fumarsäure und
(b) natürlichen Proteinen und/oder deren Hydrolysaten, die nicht weiter als bis zu Dipeptiden hydrolysiert sind,
bei Temperaturen von 120 bis 300°C unter Druck in Abwesenheit Radikale bildender Initiatoren, eines wäßrigen Mediums und eines organischen Lösemittels zu Umsetzungsprodukten mit einer Säurezahl von mindestens 1,5 mmol NaOH/g Umsetzungsprodukt erhältlich sind, als Zusatz zu phosphatreduzierten und phosphatfreien Wasch- und Reinigungsmitteln.

2. Verwendung nach Anspruch 1, dadurch gekennzeichnet, daß man als Komponente (a) Maleinsäureanhydrid einsetzt.

3. Verwendung nach Anspruch 1 oder 2, dadurch gekennzeichnet, daß man Proteine aus Soja, Weizen, Kartoffeln, Molke, Casein oder Gelatine einsetzt.

## Claims

1. The use of carboxyl-containing reaction products obtainable by reacting
(a) maleic anhydride, maleic acid and/or fumaric acid, and
(b) natural proteins and/or natural-protein hydrolyzates not hydrolyzed further than the dipeptide stage,
at temperatures from 120 to 300°C under superatmospheric pressure in the absence of free-radical initiators, in the absence of an aqueous medium and in the absence of an organic solvent to form reaction products having an acid number of at least 1.5 mmol of NaOH/g of reaction product, in reduced-phosphate and phosphate-free detergents and cleaners.

2. A use as claimed in claim 1, characterized in that component (a) is maleic anhydride.

3. The use as claimed in claim 1 or 2, characterized in that proteins from soybean, wheat, potatoes, whey, cusein or gelatin are used.

## Revendications

1. Utilisation de produits de réactions contenant des groupements carboxyle, qui peuvent être obtenus par réaction
(a) d'anhydride maléique, d'acide maléique et/ou d'acide fumarique et
(b) de protéines naturelles et/ou de leurs hydrolysats qui n'ont pas été hydrolysés au-delà des dipeptides,
à des températures de 120-300°C sous pression en l'absence d'amorceurs radicalaires, de milieu aqueux et de solvant organique, et qui donnent des produits de réaction ayant un indice d'acide d'au moins 1,5 mmoles de NaOH / g de produit de réaction, en tant qu'additif pour des agents de lavage et de nettoyage pauvres en phosphates ou dépourvus de phosphates.

2. Utilisation selon la revendication 1, caractérisé en ce que l'on utilise comme composant (a) de l'anhydride maléique.

3. Utilisation selon la revendication 1 ou 2, caractérisé en ce que l'on utilise des protéines venant du soja, du blé, des pommes de terre, du petit-lait, de la caséine ou de la gélatine.
